# EUROPÄISCHE PATENTSCHRIFT

(11) **EP 0 040 767 B1**
(45) Veröffentlichungstag und Bekanntmachung des Hinweises auf die Patenterteilung: **24.10.1984**
(21) Anmeldenummer: 81103722.5
(22) Anmeldetag: 14.05.1981
(51) Int. Cl.: H01H 1/02

(54) **Verwendung von Nickel-Kobalt-Sinterwerkstoffen für elektrische Relais-Kontakte**
Use of nickel-cobalt sintered materials for electrical relay contacts
Utilisation de matériaux frittés, contenant du nickel-cobalt, pour contacts

(30) Priorität: 28.05.1980 DE 3020277
(43) Veröffentlichungstag der Anmeldung: 02.12.1981
(73) Patentinhaber: SIEMENS AKTIENGESELLSCHAFT, 80333 München (DE)
(72) Erfinder: Schreiner, Horst, Prof. Dr., D-8500 Nürnberg (DE); Tusche, Reinhard, D-8500 Nürnberg (DE); Zijlstra, Sjouke, Dipl.-Ing., NL-5667 SE Geldrop (NL)

## Beschreibung

Die Erfindung bezieht sich auf die Verwendung eines Sinterwerkstoffes, der aus 50 bis 85% Nickel und 50 bis 15% Kobalt besteht, als Werkstoff für elektrische Relais-Kontakte.

Für Relais-Kontaktwerkstoffe wird eine kleine Materialwanderung gefordert, da durch Berg-und Talbildung die Schaltfunktion gestört werden kann und die Relais dadurch ausfallen. Eine weitere Forderung ist ein kleiner Kontaktwiderstand. Bei silberhaltigen Kontaktwerkstoffen bewirken Sulfidschichten eine ungünstige Erhöhung der Kontaktwiderstandswerte. Deshalb wurden Palladium-Legierungen eingesetzt, die an der Kontaktoberfläche wesentlich weniger Sulfidschichten bilden und damit einen günstigeren, niedrigeren Kontaktwiderstand aufweisen. Es handelt sich hierbei jedoch um edelmetallreiche Kontaktmaterialien.

Der Erfindung liegt die Aufgabe zugrunde, einen edelmetallarmen Sinterwerkstoff als Kontaktwerkstoff für elektrische Relais-Kontakte auf der Basis Nickel-Kobalt zu finden, der eine hohe Härte und bei Strombelastungen praktisch keine Zunahme des Kontaktwiderstandes und praktisch keine Materialwanderung zeigt.

Diese Aufgabe wird gemäss der Erfindung gelöst durch die Verwendung eines Sinterwerkstoffes, der aus 50 bis 85% Nickel und 50 bis 15% Kobalt besteht.

Beispiele für besonders vorteilhafte Nickel-Kobalt-Sinterwerkstoffe sind Zusammensetzungen 85% Nickel und 15% Kobalt, 75% Nickel und 25% Kobalt, 65% Nickel und 35% Kobalt und 50% Nikkel und 50% Kobalt.

Insbesondere der Sinterwerkstoff NiCo25 eignet sich als Ersatz für den bisher verwendeten, teuren Kontaktwerkstoff PdCu15 in Blinkrelais von Kraftfahrzeugen (Warnblinken, Richtungsblinken) als bewegliches Kontaktstück. Er zeigt bei einer Schaltzahl bis zu 8. 10⁵ nur äusserst geringe Materialwanderung und ausreichend niedrigen Kontaktwiderstand. Prüfungen unter Blinklampenlast ergaben keine Ausfälle durch Verhaken, Verschweissen oder Kontaktwiderstandserhöhung.

Nach Lagerung in aggressiver Atmosphäre, z.B. in Salzsäuredämpfen und nach Salzsprühtests ergaben sich ebenfalls keine Beeinträchtigungen der Schaltfunktion.

Die Herstellung derartiger Sinterwerkstoffe kann vorteilhaft nach den an sich bekannten pulvermetallurgischen Verfahren durchgeführt werden.

## Patentansprüche

1. Verwendung eines Sinterwerkstoffes, der aus 50 bis 85% Nickel und 50 bis 15% Kobalt besteht, als Werkstoff für elektrische Relais-Kontakte.

2. Verwendung eines Sinterwerkstoffes nach Anspruch 1 für den dort angegebenen Zweck, der aus 85% Nickel und 15% Kobalt besteht.

3. Verwendung eines Sinterwerkstoffes nach Anspruch 1 für den dort angegebenen Zweck, der aus 75% Nickel und 25% Kobalt besteht.

4. Verwendung eines Sinterwerkstoffes nach Anspruch 1 für den dort angegebenen Zweck, der aus 65% Nickel und 35% Kobalt besteht.

5. Verwendung eines Sinterwerkstoffes nach Anspruch 1 für den dort angegebenen Zweck, der aus 50% Nickel und 50% Kobalt besteht.

## Claims

1. Use of a sintered material, which consists of 50 to 85% of nickel and 50 to 15% of cobalt, as a material for electrical relay contacts.

2. Use of a sintered material according to Claim 1 for the purpose referred to therein, which material consists of 85% of nickel and 15% of cobalt.

3. Use of a sintered material according to Claim 1 for the purpose referred to therein, which material consists of 75% of nickel and 25% of cobalt.

4. Use of a sintered material according to Claim 1 for the purpose referred to therein, which material consists of 65% of nickel and 35% of cobalt.

5. Use of a sintered material according to Claim 1 for the purpose referred to therein, which material consists of 50% of nickel and 50% of cobalt.

## Revendications

1. Utilisation d'un matériau fritté, constitué de 50 à 85% de nickel et de 50 à 15% de cobalt, comme matériau pour des contacts de relais électriques.

2. Utilisation d'un matériau fritté suivant la revendication 1, pour le but qui y est indiqué, qui est constitué de 85% de nickel et de 15% de cobalt.

3. Utilisation d'un matériau fritté suivant la revendication 1, pour le but qui y est indiqué, qui est constitué de 75% de nickel et de 25% de cobalt.

4. Utilisation d'un matériau fritté suivant la revendication 1, pour le but qui y est indiqué, qui est constitué des 65% de nickel et de 35% de cobalt.

5. Utilisation d'un matériau fritté suivant la revendication 1, pour le but qui y est indiqué, qui est constitué de 50% de nickel et de 50% de cobalt.
